# FASCICULE DE BREVET EUROPEEN

(11) **EP 0 043 524 B1**
(45) Date de publication et mention de la délivrance du brevet: **19.09.1984**
(21) Numéro de dépôt: 81104973.3
(22) Date de dépôt: 26.06.1981
(51) Int. Cl.: H01R 4/58, G01K 7/02

(54) **Procédé de jonctionnement de câbles blindés de faible diamètre à isolant minéral comprimé**
Verfahren zum Verbinden abgeschirmter Kabel mit geringem Durchmesser und zusammengepresster mineralischer Isolierstoffe
Method of jointing shielded cables of small diameter insulated by a compressed mineral

(30) Priorité: 04.07.1980 FR 8014919
(43) Date de publication de la demande: 13.01.1982
(73) Titulaire: LES CABLES DE LYON Société anonyme dite:, 69353 Lyon Cedex 2 (FR)
(72) Inventeur: Bourget, Jean-Claude, F-92130 Issy les Moulineaux (FR)
(74) Mandataire: Weinmiller, Jürgen

## Description

La présente invention concerne un procédé de jonctionnement de câbles blindés de faible diamètre à isolant minéral comprimé, notamment de câbles de thermocouples.

Lorsque l'on veut jonctionner bout à des câbles blindés de ce genre, d'un diamètre de l'ordre de quelques millimètres, la soudure en bout des extrémités du ou des conducteurs intérieurs, puis des gaines, est très délicate, et il subsiste une surépaisseur au niveau de la jonction. Celle-ci peut être très gênante pour la mise en place du câble, en s'accrochant dans les orifices de passage, et constitue un point fragile susceptible d'occasionner une rupture sous l'effet d'une contrainte mécanique notable.

La présente invention a pour but de permettre de souder en bout deux câbles blindés à isolant minéral comprimé en évitant toute surépaisseur à l'endroit de la jonction, et en obtenant une jonction présentant une résistance mécanique peu différente de celle du câble initial; elle a aussi pour but d'assurer la continuité des conducteurs et de maintenir les caractéristiques diélectriques des câbles initiaux.

Le precédé selon l'invention est caractérisé en ce que:
a) l'on prépare un élément de tube d'un diamètre externe un peu supérieur au diamètre externe de la gaine des câbles, du même métal que celle-ci, et y pratique une fente longitudinale selon un secteur compris entre deux génératrices proches l'une de l'autre;
b) l'on rétreint les extrémités des câbles à jonctionner à un diamètre inférieur au diamètre interne de l'élément de tube sur une longueur un peu inférieure à la moitié de celle de l'élément de tube,
c) l'on dénude les extrémités des câbles sur une longueur un peu inférieure à la longueur rétreinte;
d) l'on repère la ou les extrémités des conducteurs internes des câbles, les positionne bout à bout et les soude;
e) l'on met en place l'élément de tube autour des extrémités des câbles, et le fixe provisoirement à celles-ci par soudure en quelques points;
f) l'on introduit de l'isolant minéral en poudre à l'intérieur de l'élément de tube par sa fente, de façon à reconstituer l'isolant minéral à l'intérieur de l'élément de tube;
g) l'on comprime radialement l'élément de tube de façon à rapprocher les bords de sa fente longitudinale, et ferme celle-ci par soudage;
h) l'on soude ou brase définitivement les extrémités de l'élément de tube sur les gaines des câbles;

i) l'on remplit les discontinuités entre les extrémités de l'élément de tube et les gaines des câbles par de la brasure.

et j) l'on étire le câble formé à l'emplacement de la jonction pour l'amener au diamètre des câbles initiaux.

Les opérations de soudage sont effectuées de préférence à l'arc sous gaz inerte sans métal d'apport.

Le rétreint des extrémités des câbles à jonctionner est effectué de préférence selon un cône d'angle au sommet 20° environ.

Il est décrit ci-après, à titre d'exemple et en référence à la figure unique du dessin annexé, une opération de jonctionnement selon l'invention de câbles de thermocouples du genre commercialisé par la demanderesse sous la marque "Pyrotenax".

Les deux câbles à jonctionner 1 et 2, chacun de 3 mm de diamètre, comportent chacun deux conducteurs en alliage nickel-chrome et en nickel allié, une gaine en acier inoxydable et un isolant minéral formé par de la magnésie.

Pour effectuer leur jonctionnement, on prépare un élément de tube 3 d'un diamètre un peu supérieur, par exemple 4 mm, de longueur 20 mm, que l'on fend longitudinalement entre deux génératrices espacées d'environ 1 mm (non. représentées). L'on rétreint les extrémités 6, 7 des câbles à un diamètre final d'environ 1,6 mm, avec un angle de cône de rétreint 4, 5 de 20°, sur une longueur voisine de 15 mm. L'on dénude les extrémités sur 5 mm de longueur. On repère alors les extrémités correspondantes des conducteurs 8, 9, 10, 11 du thermocouple, les positionne bout à bout dans un étrier de soudage (non représenté), et les soude à l'arc sous gaz inerte avec une torche à électrode de tungstène, sans métal d'apport (soudures 12, 13).

Une fois les conducteurs soudés, on met en place l'élément de tube de jonction autour des extrémités des gaines, et le maintient provisoirement en place par pointage par soudage à l'arc sous gaz inerte. On reconstitue alors l'isolant minéral 14 dans la zone de jonction en introduisant l'isolant en poudre par la fente de l'élément de tube jusqu'à remplir celui-ci. Puis on referme la fente en exerçant sur l'élément de tube une compression radiale et un soudant ses bords à l'arc sous gaz inerte sans métal d'apport.

On effectue ensuite un soudage ou un brasage définitif des bords de l'élément de tube sur les gaines des câbles et on remplit les interstices subsistants avec de la brasure 15, 16.

Ou soumet enfin la zone de jonction à une passe d'étirage de facon à la calibrer au diamètre initial des câbles.

Il a été constaté sur une jonction de câble de thermocouple ainsi fabriquée une résistance à la traction d'environ 80% de celle du câble initial lorsque les extrémités de l'élément du câble étaient soudées sur les gaines de câbles, et d'environ 50% de celle du câble initial lorsqu'elles étaient brasées.

Bien que le procédé qui vient d'être décrit en référence à la figure du dessin paraisse la forme de réalisation préférable de l'invention, on comprendra que diverses modifications peuvent lui être apportées sans sortir du cadre de celle-ci, certaines opérations pouvant être remplacées par d'autres qui joueraient un rôle technique analogue. En particulier, certaines des opérations de soudage peuvent être effectuées à l'arc avec métal d'apport, ou à la torche oxyacétylénique, lorsque le métal de la gaine des câbles le permet.

## Revendications

1. Procédé de jonctionnement de câbles blindés (1, 2) à isolant minéral comprimé, de faible diamètre, caractérisé en ce que:
a) l'on prépare un élément de tube (3) d'un diamètre externe un peu supérieur au diamètre externe de la gaine des câbles, du même métal que celle-ci, et y pratique une fente longitudinale selon un secteur compris entre deux génératrices proches l'une de l'autre;
b) l'on rétreint les extrémités (6, 7) des câbles à jonctionner à un diamètre inférieur au diamètre interne de l'élément de tube sur une longueur un peu inférieure à la moitié de celle de l'élément de tube,
c) l'on dénude les extrémités des câbles sur une longueur un peu inférieure à la longueur rétreinte;
d) l'on repère la ou les extrémités des conducteurs internes des câbles (8, 9, 10, 11), les positionne bout à bout et les soude (12, 13);
e) l'on met en place l'élément de tube autour des extrémités des câbles, et le fixe provisoirement à celles-ci par soudure en quelques points;
f) l'on introduit de l'isolant minéral en poudre (14) à l'intérieur de l'élément de tube par sa fente, de facon à reconstituer l'isolant minéral à l'intérieur de l'élément de tube;
g) l'on comprime radialement l'élément de tube de façon à rapprocher les bords de sa fente longitudinale, et ferme celle-ci par soudage;
h) l'on soude ou brase définitivement les extrémités de l'élément de tube sur les gaines des câbles;
i) l'on remplit les discontinuités entre les extrémités de l'élément de tube et les gaines des câbles par de la brasure (15, 16).
et j) l'on étire le câble formé à l'emplacement de la jonction pour l'amener au diamètre des câbles initiaux.

2. Procédé selon la revendication 1, caractérisé en ce que les opérations de soudage sont effectuées à l'arc sous gaz inerte sans métal d'apport.

3. Procédé selon les revendications 1 ou 2, caractérisé en ce que le rétreint des extrémités des câbles à jonctionner est effectué selon un cône (4, 5) d'angle au sommet environ 20°.

## Patentansprüche

1. Verfahren zum Verbinden abgeschirmter Kabel (1, 2) geringen Durchmessers mit komprimiertem mineralischem Isolierstoff, dadurch gekennzeichnet, daß man
a) ein Rohrelement (3) mit einem äußeren Durchmesser, der etwas größer ist als der äußere Durchmesser der Kabelhülle, aus dem gleichen Material wie diese herstellt und mit einem Längsschlitz gemäß einem Sektor versieht, der zwischen zwei einander nahen Mantellinien liegt,
b) die Enden (6, 7) der zu verbindenden Kabel auf einen geringeren Durchmesser als den inneren Durchmesser des Rohrelements über einer etwas geringeren Länge als die Hälfte der Länge des Rohrelements schrumpft,
c) die Enden der Kabel auf einer Länge, die etwas geringer als die geschrumpfte Länge ist, freilegt,
d) das oder die Enden der Innenleiter der Kabel (8, 9, 10, 11) feststellt, sie aneinanderlegt und miteinander verschweißt (12, 13),
e) das Rohrelement um die Enden der Kabel herumlegt und es durch Schweißen an einigen Punkten vorläufig an ihnen befestigt,
f) pulverförmiges mineralisches Isoliermaterial (14) ins Innere des Rohrelements durch seinen Schlitz einbringt, um so das mineralische Isoliermaterial im Inneren des Rohrelements wiederherzustellen,
g) das Rohrelement radial komprimiert, um die Ränder seines Längsschlitzes zusammenzubringen, und diesen Schlitz durch Schweißen verschließt, _u -
h) endgültig die Enden des Rohrelements auf die Hüllen der Kabel schweißt oder lötet,
i) die Diskontinuitäten zwischen den Enden des Rohrelements und den Hüllen der Kabel mit Lot (15, 16) ausfüllt,
und j) das geformte Kabel an der Verbindungsstelle auseinanderzieht, um es auf den Durchmesser der ursprünglichen Kabel zu bringen.

2. Verfahren nach Anspruch 1, dadurch gekennzeichnet, daß die Schwießvorgänge als Lichtbogenschweißvorgänge unter Inertgas ohne Zufuhr von Metall erfolgen.

3. Verfahren nach den Ansprüchen 1 oder 2, dadurch gekennzeichnet, daß das Schrumpfen der zu verbindenden Kabel gemäß einem Konus (4, 5) mit einem Scheitelwinkel von etwa 20° erfolgt.

## Claims

1. A method for joining shielded cables (1, 2) of small diameter having compressed mineral insulation, characterized in that
a) a tube element (3) of a slightly larger outer diameter than the cable sheath and of the same metal as the latter is prepared and that a longitudinal slot is cut therein according to a sector included between two generating lines which are close to each other,
b) the ends (6, 7) of the cables to be joined are swaged to a diameter which is smaller than the inner diameter of the tube element over a length of slightly less than half of that of the tube element,
c) the ends of the cables are stripped over a length slightly less than the swaged length,
d) the end or the ends of the inner conductors of the cables (8, 9, 10, 11) are revealed, put end to end and welded (12, 13) together,
e) the tube element is put into its place around the ends of the cables, and it is temporarily fixed to these ends with a few tacking welds,
f) powdered mineral insulation (14) is introduced into the tube element through its slot, so as to reconstitute the mineral insulation within the tube element,
g) the tube element is radially compressed in order to bring the edges of its longitudinal slot together, and it is closed by welding,
h) the ends of the tube element are definitely welded or brazed onto the sheaths of the cables,
i) the discontinuities between the ends of the tube element and the sheaths of the cables are filled by brazing (15, 16)
and j) the cable is drawn out around the joint in order to bring it to the diameter of the initial cables.

2. A method according to claim 1, characterized in that the welding operations are carried out by arc welding under inert gas without adding any metal.

3. A method according to claims 1 or 2, characterized in that the swaging of the ends of the cables to be joined is carried out according to a cone (4, 5) with a peak angle of about 20°.
